# EUROPÄISCHE PATENTSCHRIFT

(11) **EP 0 151 170 B1**
(45) Veröffentlichungstag und Bekanntmachung des Hinweises auf die Patenterteilung: **15.10.1986**
(21) Anmeldenummer: 84902919.4
(22) Anmeldetag: 19.07.1984
(51) Int. Cl.: D06N 7/00, D06N 3/08, B32B 27/12, B32B 27/20, B32B 27/28, B32B 27/30

(54) **SCHUTZPLANENSTOFF UND VERFAHREN ZU DESSEN HERSTELLUNG**
PROTECTION TARPAULIN FABRIC AND MANUFACTURING METHOD THEREOF
TOILE A BACHE DE PROTECTION ET SON PROCEDE DE FABRICATION

(30) Priorität: 27.07.1983 DE 3327016
(43) Veröffentlichungstag der Anmeldung: 14.08.1985
(73) Patentinhaber: MECHANISCHE LEINENWEBEREI LAICHINGEN DR.R. WOERNLE GMBH & CO., D-7903 Laichingen/Württ (DE)
(72) Erfinder: WOERNLE, Peter, D-7903 Laichingen/Württ. (DE)
(74) Vertreter: Wolff, Michael, Dipl.-Phys.
(86) Internationale Anmeldenummer: EP8400224
(87) Internationale Veröffentlichungsnummer: WO8500626

## Beschreibung

Die Erfindung betrifft einen wasserdichten, wärmereflektierenden Schutzplanenstoff und ein Verfahren zu dessen Herstellung.

Die wasserdichte Ausrüstung von Schwergeweben wird nach dem Stand der Technik in üblicher Weise in Zwei- oder Mehrbadverfahren durchgeführt, wobei auf der Ware eine wasserunlösliche Metallseife erzeugt wird und die Gewebeporen zusätzlich durch Füllmittel und Paraffin oder Ähnliches geschlossen werden (siehe W. Bernard, "Appretur der Textilien", 2. Auflage 1967, Springer-Verlag, Seiten 326 ff). Absolut wasserdichte Gewebe erhalt man durch Beschichten, wobei als Beschichtungsmittel u.a. Polyvinylchlorid herangezogen wird.

Nach diesem Stand der Technik werden ausgerüstete Gewebe mit mindestens 300 g/m² erhalten. Die daraus hergestellten Abdeckplanen oder Persenninge besitzen ein hohes Gewicht und sind schwer zu verstauen, weisen also allgemein gesagt den Nachteil der umständlichen Handhabung auf.

Der Erfindung liegt daher die Aufgabe zugrunde, wasserdichte, wärmereflektierende Schutzplanenstoffe zur Verfügung zu stellen, die sich durch ein niedriges Gesamtgewicht auszeichnen.

Erfindungsgemäß wird diese Aufgabe dadurch gelöst, daß als Grundgewebe ein Polyester- Leichtgewebe von maximal 160 g/m² einseitig mit mindestens einer pigmenthaltigen Schicht eines vernetzten Polyacrylsäureesters und einer Deckschicht aus Polyurethan, bevorzugt aliphatischem Polyurethan, versehen ist, wobei die Beschichtungen insgesamt 25 bis 80 g/m² ausmachen.

Dementsprechend zeichnet sich das erfindungsgemäße Verfahren zur Herstellung dadurch gekennzeichneter wasserdichter, wärmereflektierender Schutzplanenstoffe dadurch aus, daß auf ein gegebenenfalls vorbehandeltes Polyester-Leichtgewebe von maximal 160 g/m² als Grundgewebe einseitig mindestens ein Strich (entsprechend einer Schicht) mittels einer wässrigen, pigmenthaltigen, vernetzbaren Polyacrylsäureesterdispersion und ein Deckstrich mittels eines Polyurethans, bevorzugt aliphatischen Polyurethans, unter Mitverwendung üblicher Hilfsmittel unter Zwischentrocknung aufgebracht wird, wobei während der einzelnen Striche nur soviel an Feststoff aufgebrachs wird, daß der fertige Schutzplanenstoff 25 bis 80 g/m² Feststoffauflage auf dem Grundgewebe enthält.

Als Grundgewebe für die erfindungsgemäßen Schutzplanenstoffe hat sich vorzüglich Polyester- Leichtgewebe als geeignet erwiesen, wobei dasselbe auch zusätzlich durch geringe Mengen an Aramidfäden verstärkt sein kann. Unter Leichtgewebe sind dabei solche zu verstehen, deren Quadratmeter-Gewicht zwischen 80 und 160 g, insbesondere zwischen 90 und 120 g, liegt. Besonders oberflächenglatte Schutzplanenstoffe werden erhalten, wenn als Grundgewebe ein leichtes Polyesterfilamentgewebe eingesetzt wird, weshalb diese Gewebeart besonders bevorzugt ist.

Die verwendbaren vernetzbaren Polyacrylsäureester sind aus dem Stand der Technik bekannt. Als reaktionsfähige Gruppen enthalten die vernetzbaren Polyacrylsäureester z.B. N-Methylolgruppen, insbesondere Carbonsäureamid-Methylolgruppen. Auch veretherte N-Methylolgruppen, wobei zur Veretherung Alkohole mit ein bis drei C-Atomen, insbesondere Methanol, verwendet wurden, sind als vernetzungsfähige Gruppen geeignet. Die Monomeren, die diese vernetzungsfähigen Gruppen tragen, sind allgemein bekannt. Genannt seien N-Additionsprodukte von Formaldehyd an Methacrylamid bzw. Acrylamid, sowie Allyl- bzw. Methallylcarbamat.

Auch können die vernetzbaren Polyacrylsäureester als reaktionsfähige Gruppen z.B. Glycidylreste enthalten. Diese Comonomeren sind ebenfalls hinreichend bekannt. Als Beispiel sei Allyglycidylether genannt.

Unter dem Begriff vernetzbare Polyacrylsäureester sind außerdem - und diese Gruppe von Copolymeren ist bevorzugt - auch solche zu verstehen, die reaktive Comonomere enthalten, die zur Vernetzung ein geeignetes Härtungs- bzw. Vernetzungsmittel, z.B. übliche Aminoplastharze oder Aminogruppen enthaltende Silane und/oder Siloxane benötigen. Als derartige Comonomere sind beispielsweise solche aufzuführen, die freie OH-Gruppen aufweisen, z.B. 2-Hydroxyethyl- und 3-Hydroxypropylacrylat bzw. -methacrylat. Auch ungesättigte Carbonsäuren, z.B. Acrylsäure und Methacrylsäure und deren Amide führen mit Aminoplastharzen zu vernetzten Polyacrylsäureestern. Letztere werden ganz besonders bevorzugt einpolymerisiert, da diese Schutzplanenstoffe mit diesen Beschichtungen durch ein besonders gutes Gesamtergebnis gekennzeichnet sind.

Selbstverständlich können die verwendeten Copolymeren auch mehrere der genannten Comonomeren enthalten. Die Mengen an Comonomeren mit vernetzbaren Gruppen liegen bei etwa 1,0 bis 15, insbesondere 2 bis 10 Gew.0,lo, bezogen auf das gesamte Copolymerisat.

Die weiterhin in den Polyacrylsäureestern enthaltenen Monomeren sind ebenfalls bekannt. Neben Methacryl- bzw. Acrylsäureestern z.B. Methacryl- bzw. Acrylsäureestern von Alkoholen mit ein bis acht C-Atomen wie Methanol, Ethanol, Butanol, Isobutanol oder 2-Ethylhexanol, die in der Regel in Mengen von 45 - 99,0 Gew.% bezogen auf das gesamte Polyacrylsäureestercopolymerisat, enthalten sind, werden bei den verwendeten Polymeren auch andere Comonomere, z.B. Vinylacetat, Ethylen, Styrol, Vinylchlorid und besonders bevorzugt Acrylnitril einpolymerisiert. Diese Comonomeren sind in Mengen bis zu 40 Gew.%,bezogen auf das gesamte Polymerisat, enthalten.

Die beschriebenen vernetzbaren Polyacrylsäureester kommen in Form von etwa 30 - 70 gew.%igen Dispersionen in den Handel.

In die vernetzbaren Polyacrylsäureesterdispersionen werden Pigmente eingemischt, die die Wärmereflexion begünstigen. Als derartige Pigmente kommen vor allem Metallpulver in Betracht. Als Metalle sind beispielsweise Aluminium, Nickel, Silber, Zink und Legierungen wie Messing, Bronze, Aluminium-Bronze und dergleichen zu nennen. Aus wirtschaftlichen Überlegungen werden Aluminium und Aluminium-Bronze bevorzugt. Daneben sind aber auch andere wärmereflektierende Pigmente, z.B. Polyesterflimmer oder Glimmer sehr gut geeignet. Die Menge an Pigment kann in weiten Grenzen variieren. Schon 5 Gew.%,bezogen auf vernetzten Polyacrylsäureester, zeigen eine deutliche Wirkung. Bevorzugt sind 8 - 30 Gew.%, besonders bevorzugt 10 - 25 Gew.%, bezogen auf vernetzten Polyacrylsäureester, enthalten. Die obere Grenze wird durch wirtschaftliche Überlegungen, aber auch durch abnehmende Haftung und Reibechtheit des Polymerfilms bestimmt und liegt bei etwa 60 Gew.%, bezogen auf Vernetzten Polyacrylsäureester. Wird mit zwei oder mehr Strichen aus vernetzbarem Polyacrylsäureester gearbeitet, so hat es sich bewährt, beim ersten Strich nur eine geringe Menge an Pigment, etwa ein Viertel bis ein Drittel der Gesamtpigmentmenge, einzumischen und die überwiegende Menge an Pigment in den zweiten und weiteren Strich einzuarbeiten, da dadurch die Haftung des Filmes wesentlich verbessert wird. Es ist dabei aber auch möglich, in dem ersten Strich auf den Pigmentzusatz ganz zu verzichten, doch ist diese Arbeitsweise weniger geeignet.

Auch die für den Deckstrich verwendete Polyurethane gehören zum Stand der Technik. Es erübrigt sich deshalb ein näheres Eingehen auf diese Verbindungen. Besonders geeignet sind die alipathischen Polyurethane, da dieselben eine verbesserte Lichtechtheit aufweisen. Der Deckstrich kann dabei wahlweise aus wässrigem oder organischem Medium erfolgen. Die rohen Polyesterleichtgewebe werden in bekannter Weise gewaschen und dann gegebenenfalls wie üblich vorbehandelt. Durch die Vorbehandlung wird die Filmhaftung etwas verbessert.

Die Beschichtung selbst wird ebenfalls in bekannter Weise vorgenommen. Dazu wird das leichte Polyestergrundgewebe einseitig mit mindestens einem Strich des pigmenthaltigen Polyacrylsäureesters beschichtet und zwischengetrocknet. Besonders bevorzugt wird mit zwei Polyacrylsäureester-Schichten gearbeitet, wobei die geforderten geringen Auflagemengen bevorzugt mittels Luftrakel appliziert werden. Anschließend wird das Polyurethan als Deckstrich; ebenfalls vorzugsweise mit einer Luftrakel, aufgebracht (nähere Einzelheiten siehe Beispiele). Bei der Applikation werden selbstverständlich die üblichen Hilfsmittel wie Vernetzungsmittel, Verdickungsmittel, pH-Regulatoren usw. mitverwendet. Auch der gleichzeitige Einsatz von üblichen Aminoplastharzen, Hydrophobiermitteln, Farbpigmenten und . ähnlichen ist ohne weiteres möglich und von Fall zu Fall durchaus auch zweckmäßig und Vorteilhaft. Die Mengen an derartigen Zusatzstoffen sind dem Fachmann geläufig.

In der beschriebenen Weise wird ein Schutzplanenstoff erhalten, der sich gegenüber den bekannten produkten durch beachtliche, überraschende Vorteile auszeichnet. Es war nämlich aufgrund des Standes der Technik nicht zu erwarten, daß es gelingt, einen so leichten und trotzdem mechanisch festen Schutzplanenstoff herzustellen. Besonders das verwendete spezielle Grundgewebe und der Zusatz der wärmereflektierenden Pigmente zu den vernetzbaren Polyacrylsäureestern gestattet es, in so einfacher Weise die vorteilhaften Schutzplanenstoffe zu fertigen. Dieser zeichnet sich nicht nur durch eine hohe Festigkeit und das geringe Gewicht auf, sondern läßt auch hinsichtlich der Wasserdichtigkeit und Wärmereflexion keine Wünsche offen. Die daraus hergestellten Artikel, insbesondere Persenninge, gestatten einfache Handhabung und sind daher problemlos zu verwenden.

### Beispiel 1

Ein Polyesterfilamentgewebe (110 g/m²) wird in üblicher Weise vorgewaschen (2 g/1 anionaktives Netzmittel,2 g/1 calcinierte Soda und 3 g/I Phosphatkomplexbildner), 20 Minuten bei 90⁰ C gespült und getrocknet und 60 Sekunden bei 190° C thermofixiert.

Danach wird das Gewebe mit folgender wässriger Flotte vorfoulardiert
20 ml/1 Netzmittel auf Basis C₃₋₄-Alkohole,
40 g/1 einer nichtionogenen Copolymerisatdispersion auf der Basis Vinylacetatpropionat (ca. 35%ig),
40 g/1 eines handelsüblichen Schiebefestmittels auf Basis Kieselsol/basischer Aluminiumchloridlösung und
60 g/I eines handelsüblichen nichtionogenen schimmelfestmachenden Mittels (Aktivsubstanz ca. 10 Gew.%)
und bei 100° C getrocknet.

Die Beschichtung wird in drei Schichten mittels Luftrakel vorgenommen, wobei eine Gesamtfeststoffauflage von 40 g/m² erhalten wird.

Für den ersten Strich wird folgende Paste verwendet, aufgetragen mit Spitzrakel:
1000 GT (= Gewichtsteile) einer 50%zigen anionischen, vernetzbaren Polyacrylsäureesterdispersion (hergestellt durch Emulsionspolymerisation aus Acrylsäurebutylester, Acrylnitril und Acrylsäure im Gewichtsverhältnis 85,5: 10: 4,5, teilneutralisiert mit Ammoniak auf eine Viskosität von ca. 2000 mPa.s bei 25° C),
80 GT einer ca. 80%igen Lösung von Pentamethylolmelaminnethylether,
80 GT eines handelsüblichen Imprägniermittels auf Basis eines fettmodifizierten Ethylenharnstoffharzes,
25 GT konzentrierter Ammoniak und
50 GT Aluminiumpulver (Korngröße durchschnittlich 30µm),
wobei der pH-Wert nicht über 7 liegen soll.

Nach einer Trocknung bei 130° C wird der zweite Strich ebenfalls mit Spitzrakel aufgetragen unter Verwendung dergleichen Paste, die allerdings 100 GT Aluminiumpulver enthält.

Es wird wiederum bei 130° C getrocknet und anschließend bei 60° C kalandert.

Der Deckstrich folgender Zusammensetzung
1000 GT einer handelsüblichen 400/oigen wässrigen, alipathischen Polyurethandispersion (Viskosität bei 25° C ca. 300 mPa-s; pH-Wert 7,0 - 8,0), hergestellt nach DE-B-1 495 847, Beispiel 17
20 GT eines zugehörigen Vernetzungsmittels auf Basis polyfunktioneller Aziridinverbindung und
10 GT eines handelsüblichen nichtionogenen Verdickungsmittels auf Polyurethanbasis (500/oige wäßrige Lösung eines Umsetzungsproduktes aus 24 GT Polyethylenglykol-/ Polypropylenglykol-Monobutylether vom Molgew. ca. 10000 (Gewichtsverhältnis EO zu PO ca. 1: 1) mit 1 GT eines Adduktes von Trimethylolpropan an Tolylendiisocyanat (Molverhältnis 1: 3))

wird mittels einer Rundrakel aufgebracht, dann bei 130° C getrocknet und kurz bei 150° C kondensiert.

Die vorteilhaften Eigenschaften des ausgerüsteten Schutzplanenstoffes sind in der nachfolgenden Tabelle zusammengestellt:
Wasserdichtheit nach DIN 53886 über 98,01 mbar
Reißfestigkeit nach DIN 53867 -Kette 120,5 daN
-Schuß 125,5 daN
Weiterreißfestigkeit nach DIN 53859 "S"
-Kette 10,4 daN
-Schuß 11,3 daN
Lichtechtheit(Xenonbelichtung nach DIN 5400 während
64 Std.; Bewertungsskala 1 bis 8) Note 8
Der Schutzplanenstoff weist eine ganz beachtliche Wärmereflexion auf.

### Beispiel 2

Das Beispiel 1 wird wiederholt, wobei aber mit Polyesterflimmern anstelle von Aluminiumpulver gearbeitet wird.

1. Strich 80 GT Polyesterflimmer und zusätzlich
6 GT Polyacrylatverdicker (Emulsionscopolymerisat aus 81,9 GT Ethylacrylat, 2 GT N-Methylolacrylamid, 0,1 GT Butandioldiacrylat und 16 GT Acrylsäure, 28 Gew% Feststoffgehalt; neutralisiert mit Ammoniak) und
2. Strich 120 GT Polyesterflimmer und zusätzlich
6 GT obigen Verdickers.

Die übrigen Bedingungen entsprechen den Angaben im Beispiel 1. Die positiven Resultate werden in gleicher Weise erhalten, wobei die Wärmereflexion noch etwas verbessert ist.

### Beispiel 3

Das dort im Beispiel 1 beschriebene Polyesterfilamentgewebe wird in der dort beschriebenen Weise gewaschen und vorbehandelt.

Die Beschichtung wird ebenfalls in der im Beispiel 1 beschriebenen Weise vorgenommen, wobei aber mit folgenden Beschichtungspasten und einer Gesamtauflage von 60 g/m² gearbeitet wird:
Für den 1. Strich
1000 GT einer nichtionogenen, Vernetzbaren ca. 450/oigen Polyacrylsäureesterdispersion (Emulsionspolymerisat aus 80 GT Butylacrylat, 13,5 GT Acrylnitril, 6 GT N-Methylolacrylamid und 0,5 GT Itakonsäure),
50 GT einer ca. 50%igen Aminoplastharzlösung (3 Teile Dimenthylolethylenharnstoff und 1 Teil Pentamethylolmelaminmethylether),
80 GT des im Beispiel 1 beschriebenen Imprägniermittels,
60 GT eines handelsüblichen Acrylat-Verdickers (siehe Beispiel 2),
25 GT konzentrierter Ammoniak,
30 GT eines handelsüblichen Härtungsmittels (Basis 2-Amino-2-methyl-propanol-1-hydrochlorid) und
70 GT Silberpulver (Korngröße 0,03 bis 0,06 mm).
Für den 2. Strich
Wie oben, aber mit
100 GT Silberpulver
Für den Deckstrich

Der Deckstrich wird entsprechend der EP-A- 41 607, Beispiel 1 hergestellt.

### Beispiel 4

Ein leichtes Polyestergewebe (130 g/m²) wird in der im Beispiel 2 beschriebenen Weise ausgerüstet (Gesamtfeststoffauflage 50g/m²).

Die technologischen Eigenschaften des Schutzplanenstoffes entsprechen den dort erhaltenen Werten.

### Beispiel 5

Das Beispiel 1 wird wiederholt, wobei aber nur 2 Striche aufgebracht werden und zwar entsprechend dem im Beispiel 1 beschriebenen 2. Strich (jetzt 1. Strich) und dem im Beispiel 1 beschriebenen Deckstrich. Die Gesamtauflagemenge beträgt 45 g/m². Der erhaltene Schutzplanenstoff ist technologisch in Ordnung.

## Patentansprüche

1.) Wasserdichter, wärmereflektierender Schutzplanenstoff, daduch gekennzeichnet, daß als Grundgewebe ein gegebenenfalls vorbehandeltes Polyester- Leichtgewebe von maximal 160 g/m² einseitig mit mindestens einer pigmenthaltigen Schicht eines vernetzten Polyacrylsäureesters und einer Deckschicht aus Polyurethan, bevorzugt aliphatischem Polyurethan, versehen ist, wobei die Beschichtungen insgesamt 25 bis 80 g/m² ausmachen.

2.)Schutzplanenstoff nach Anspruch 1, dadurch gekennzeichnet, daß das Grundgewebe ein Polyesterfilamentgewebe von 90 bis 120 g/m² ist.

3.) Schutzplanenstoff nach Anspruch 1 oder 2, dadurch gekennzeichnet, daß das Grundgewebe mit zwei pigmenthaltigen Schichten eines vernetzten Polyacrylsäureesters versehen ist.

4.) Schutzplanenstoff nach einem der Ansprüche 1 bis 3, dadurch gekennzeichnet, daß die Beschichtungen 30 bis 50 g/m² ausmachen.

5.) Schutzplanenstoff nach einem der Ansprüche 1 bis 4, dadurch gekennzeichnet, daß das Grundgewebe mit einer metallhaltigen Schicht eines vernetzten Polyacrylsäureesters versehen ist.

6.) Schutzplanenstoff nach Anspruch 5, dadurch gekennzeichnet, daß als Metall Aluminiumbronze oder Aluminium vorgesehen ist.

7.) Verfahren zur Herstellung des wasserdichten, wärmereflektierenden Schutzplanenstoffes nach Anspruch 1, dadurch gekennzeichnet, daß auf ein gegebenenfalls vorbehandeltes Polyester-Leichtgewebe von maximal 160 g/m² als Grundgewebe einseitig mindestens ein Strich (entsprechend einer Schicht) mittels einer wässrigen, pigmenthaltigen, vernetzbaren Polyacrylsäureesterdispersiori und ein Deckstrich mittels eines Polyurethans, bevorzugt aliphatischen Polyurethans, unter Mitverwendung üblicher Hilfsmittel unter Zwischentrocknung aufgebracht wird, wobei während der einzelnen Striche nur soviel an Feststoff aufgebracht wird, daß der fertige Schutzplanenstoff 25 bis 80 g/m² Feststoffauflage auf dem Grundgewebe enthält.

8.) Verfahren nach Anspruch 7, dadurch gekennzeichnet, daß ein Polyesterfilamentgewebe von 90 bis 120 g/m² als Grundgewebe verwendet wird.

9.) Verfahren nach ;, _{"}spruch 7 oder 8, dadurch gekennzeichnet daß auf das Grundgewebe zwei Luftrakelstriche des pigmenthaltigen, vernetzbaren Polyacrylsäureesters aufgebracht werden.

10.) Verfahren nach einem der Ansprüche 7 bis 9, dadurch gekennzeichnet, daß der fertige Schutzplanenstoff 30 bis 50 g/m² Feststoffauflage erhält.

11.) Verfahren nach einem der Ansprüche 7 bis 10, dadurch gekennzeichnet, daß metallhaltige vernetzbare Polyacrylsäureester aufgebracht werden.

12.) Verfahren nach Anspruch 11, dadurch gekennzeichnet, daß Aluminiumbronze oder Aluminium-haltiger, vernetzbarer Polyacrylsäureester aufgebracht wird.

## Claims

1. Waterproof heat reflecting protective tarpaulin material, characterized in that the basic fabric is a possibly pretreated polyester lightweight fabric of a maximum 160 g/sq.m weight, coated on one side with at least one pigment bearing coating of a cross-linked polyacrylic acid ester and a top coating of polyurethane, preferably aliphatic polyurethane, the coatings representing a total of 25 to 80 g/sq.m.

2. Protective tarpaulin material according to Claim 1, characterized in that the basic fabric is a polyester filament fabric of 90 to 120 g/sq.m.

3. Protective tarpaulin material according to Claim 1 or 2, characterized in that the basic fabric is provided with two pigment bearing coatings of a cross-linked polyacrylic acid ester.

4. Protective tarpaulin according to one of Claims 1 to 3, characterized in that the coatings represent 30 to 50 g/sq.m.

5. Protective tarpaulin according to one of Claims 1 to 4, characterized in that the basic fabric is provided with a metallic coating of a cross-linked polyacrylic acid ester.

6. Protective tarpaulin according to Claim 5, characterized in that aluminium bronze or aluminium is envisaged as the metal.

7. Method of producing the waterproof heat reflective protective tarpaulin material according to Claim 1, characterized in that onto a possibly pretreated polyester lightweight fabric of a maximum 160 g/sq.m as the basic fabric there is applied on one side at least one layer (corresponding to one coating) by means of an aqueous pigment bearing cross-linkable polyacrylic acid ester dispersion and a cover layer of a polyurethane, preferably an aliphatic polyurethane, accompanied by the use of a conventional aid and with intermediate drying, whereby during the individual coatings only as much solid material is applied that the finished protective tarpaulin material contains on the basic fabric 25 to 80 g/sq.m of solids.

8. Method according to Claim 7, characterized in that a polyester filament fabric of 90 to 120 g/sq.m is used as the basic fabric.

9. Method according to Claim 7 or 8, characterized in that two air scraper coatings of the pigment-bearing cross-linkable polyacrylic acid ester are applied to the basic fabric.

10. Method according to one of Claims 7 to 9, characterized in that the finished protective tarpaulin material receives 30 to 50 g/sq.m of applied solids.

11. Method according to one of Claims 7 to 10, characterized in that metal-bearing cross-linkable polyacrylic acid esters are applied.

12. Method according to Claim 1, characterized in that aluminium bronze or aluminium bearing cross-linkable polyacrylic acid esters are applied.

## Revendications

1. Toile à bâche de protection, imperméable et réfléchissant la chaleur, caractérisée en ce qu'un tissu léger en polyester, éventuellement prétraité, de 160 g/m² au maximum, servant de tissu de base, est muni, d'un côté, d'au moins une couche pignentée d'un polyacrylate réticulé et d'une couche extérieure en polyuréthanne, de préférence en polyuréthane aliphatique, les enductions représentant en tout de 25 à 80 g/ m².

2. Toile à bâche de protection suivant la revendication 1, caractérisée en ce que le tissu de base est un tissu en filaments de polyester, de 90 à 120 g/m2.

3. Toile à bâche de protection suivant la revendication 1 ou 2, caractérisée en ce que le tissu de base est muni de deux couches pigmentées d'un polyacrylate réticulé.

4. Toile à bâche de protection suivant l'une des revendications 1 à 3, caractérisée en ce que les enductions représentent de 30 à 50 g/m^{2.}

5. Toile à bâche de protection suivant l'une des revendications 1 à 4, caractérisée en ce que le tissu de base est muni d'une couche d'un polyacrylate réticulé contenant un métal.

6. Toile à bâche de protection suivant la revendication 5, caractérisée en ce qu'il est prévu, comme métal, du bronze d'aluminium ou de l'aluminium.

7. Procédé de fabrication de la toile à bâche de protection, étanche et réfléchissant la chaleur, suivant la revendication 1, caractérisé en ce qu'il consiste à déposer, avec co-utilisation d'adjuvants habituels, et avec séchage intermédiaire, sur un tissu léger en polyester éventuellement prétraité de 160 g/m² au maximum, servant de tissu de base, d'un côté, au moins un enduit (correspondant à une couche) au moyen d'une dispersion aqueuse d'un polyacrylate pigmenté pouvant être réticulée, et une couche extérieure au moyen d'un polyuréthanne, de préférence d'un polyuréthanne aliphatique, en déposant pendant les enductions individuelles de la matière solide seulement en une quantité telle que la toile à bâche de protection finie contienne de 25 a 80 g/m² de dépôt de matières solides sur le tissu de base.

8. Procédé suivant la revendication 7, caractérisé en ce qu'il consiste à utiliser, comme tissu de base, un tissu en filaments de polyester de 90 à 120 g/m^{2.}

9. Procédé suivant la revendication 7 ou 8, caractérisé en ce qu'il consiste à déposer, sur le tissu de base, deux enduits, déposés à la racle à air comprimé, du polyacrylate pigmenté et pouvant être réticulé.

10. Procédé suivant l'une des revendications 7 à 9, caractérisé en ce que la toile à bâche de protection finie contient de 30 à 50 g/m² de dépôt de matières solides.

11. Procédé suivant l'une des revendications 7 à 10, caractérisé en ce qu'il consiste à déposer des polyacrylates contenant un métal et pouvant être réticulés.

12. Procédé suivant la revendication 11, caractérisé en ce qu'il consiste à déposer un polyacrylate contenant du bronze d'aluminium ou de l'aluminium et pouvant être réticulé.
